# EUROPÄISCHE PATENTSCHRIFT

(11) **EP 1 206 984 B1**
(45) Veröffentlichungstag und Bekanntmachung des Hinweises auf die Patenterteilung: **29.12.2004**
(21) Anmeldenummer: 01125434.9
(22) Anmeldetag: 02.11.2001
(51) Int. Cl.: B22D 11/00

(54) **Gradientenwerkstoff-Walzenkörper zur Bearbeitung eines bahnförmigen Materials und sein Herstellungsverfahren**
Roller body from graded index material for working a web material and its manufacturing method
Cylindre de laminoir à gradient de propriété pour le laminage de bandes ainsi que sa méthode de fabrication

(30) Priorität: 09.11.2000 DE 10055449
(43) Veröffentlichungstag der Anmeldung: 22.05.2002
(73) Patentinhaber: Schwäbische Hüttenwerke GmbH, 73433 Aalen-Wasseralfingen (DE)
(72) Erfinder: Heinritz, Manfred, Dr., 73431 Aalen (DE); Zaoralek, Heinz-Michael, Dr., 89551 Königsbronn (DE); Laag, Rainhard, Dr., 73441 Bopfingen-Kerkingen (DE); Krüger, Jürgen, 73430 Aalen (DE); Herbst, Horst, 89551 Königsbronn (DE)
(74) Vertreter: Schwabe - Sandmair - Marx

(56) Entgegenhaltungen:
- EP-A- 0 365 757
- WO-A-01/58622
- US-A- 4 602 416
- US-A- 6 089 309
- PATENT ABSTRACTS OF JAPAN vol. 008, no. 180 (M-318), 18. August 1984 (1984-08-18) & JP 59 073150 A (KAWASAKI SEITETSU KK), 25. April 1984 (1984-04-25)
- SCHREWE, HANS: "Stranggiessen von Stahl" 1987 , VERLAG STAHLEISEN , DÜSSELDORF XP002219857 * Seite 119 - Seite 121 *
- SCHUMANN, HERMANN: "Metallographie" , VEB DEUTSCHER VERLAG FÜR GRUNSTOFFINDUSTRIE , LEIPZIG XP002219858 * Seite 231 *
- SCHWERDTFEGER, KLAUS: "Metallurgie des Stranggiessens" 1992 , VERLAG STAHLEISEN , DÜSSELDORF XP002219859 * Seite 333 - Seite 336 *

## Beschreibung

Die Erfindung betrifft einen Walzenkörper zur Bearbeitung eines bahnförmigen Materials, der als Gradientenwerkstoff-Formkörper erhalten wurde, und ein Verfahren zur Herstellung des Walzenkörpers.

Für die Herstellung von Walzen zur Behandlung von bahnförmigen Materialien, wie z. B. Papier und Stahlblech, ist es von Vorteil, wenn ein Walzenkörper einer Walze über eine harte, verschleißbeständige Oberfläche und einen demgegenüber weicheren, spanend gut zu bearbeitenden Kern verfügt. Der Walzenkörper wird beispielsweise aus geschmiedetem Stahl hergestellt, dessen Oberfläche zusätzlich einem Härteprozess, beispielsweise einem induktiven Härten, unterzogen wird.

Für die Herstellung von Walzenkörpern sind der statische Kokillenguss, der Zentrifugalguss und der Verbundguss eingeführt.

Bei dem statischen Kokillenguss wird flüssiges Eisen oder eine flüssige Fe-Basislegierung in einer starkwandigen Form aus Metall vergossen. Eine schnelle Abkühlung im Randbereich, d.h. in unmittelbarer Nähe zur Metallform, kann bei geeigneter Legierung zu einer Weißerstarrung des Eisens führen, d.h. der Kohlenstoff der Legierung bleibt zwischen den Gitterplätzen des Eisenkristalls. Das derart verspannte Gitter ist sehr hart. Im Kern der Walze fällt bei langsamerer Abkühlung der Kohlenstoff als Graphit aus. Dort entsteht ein graues Eisengefüge, Abkühlung der Kohlenstoff als Graphit aus. Dort entsteht ein graues Eisengefüge, das dem üblichen Grauguss nahe kommt. In einem Guss entsteht so ein Bi-Metallkörper mit den gewünschten Eigenschaften.

Der Zentrifugalguss unterscheidet sich im wesentlichen vom statischen Kokillenguss dadurch, das die Form rotiert. Dies bietet die Möglichkeit, mit verschiedenen Gusslegierungen zu arbeiten. Zunächst wird ein gegebenenfalls mit Chrom und Nickel legiertes Schaleneisen in die Form gefüllt, wo es sich durch die Zentrifugalkräfte an der Forminnenwand anordnet und erstarrt. Danach wird der verbleibende Formraum mit dem sogenannten Kerneisen aufgefüllt. Bei passender Abstimmung der Temperaturen verschmelzen das Kerneisen und das Schaleneisen, so dass ebenfalls ein Bi-Metallkörper entsteht.

Auch bei dem Verbundguss kommen zwei Fe-Basislegierungen zum Einsatz. Die Form ist wie beim Kokillenguss statisch. Nach dem Füllen der gesamten Form mit dem Schaleneisen wird abgewartet, bis sich eine erstarrte Schale gebildet hat. Dann wird der noch flüssige Kern durch eine Öffnung im unteren Formbereich abgelassen. Nach dem Verschließen der Ablauföffnung wird die Form mit dem Kerneisen wieder aufgefüllt. Es existiert auch die Variante, dass das noch flüssige Schaleneisen durch Nachfüllen mit Kerneisen verdrängt wird.

Bei dem Kokillenguss ist die Herstellung der Form teuer und aufwendig. Die Form besteht aus gusseisernen Ringen, den Kokillen, in einer sehr hochwertigen Qualität. Die Kokillen müssen vor jedem Guss bearbeitet, innen beschichtet und angewärmt werden. Das präzise Ausrichten der über 100°C heißen Kokillen ist Schwerarbeit. Durch den Kontakt mit dem flüssigen Eisen wird die Kokilleninnenseite thermisch stark beansprucht. Es entstehen Risse, und der Graphit verbrennt. Nach mehreren Abgüssen müssen die Kokillen deshalb ausgewechselt werden. Für jeden zu liefernden Walzendurchmesser ist ein kompletter Kokillensatz zu bevorraten. Nach dem Eingießen in die Form besteht keine Möglichkeit mehr, die Gussqualität zu beeinflussen.

Bei dem Zentrifugalguss wird die rotierende Form in der Regel durch ein Rohr aus geschmiedetem, temperaturfesten Stahl gebildet und ist ebenfalls teuer. Für jeden zu liefernden Walzendurchmesser ist mindestens eine Form erforderlich. Da die Walzen unterschiedliche Längen haben, sind unter Umständen sogar mehrere Formen mit abgestufter Länge wirtschaftlich. Gegossen wird dann in die kürzestmögliche Form, und es wird das nicht benötigte Walzenstück vom erstarrten Gusskörper abgetrennt.

Für den Verbundguss gilt das für den Kokillenguss Gesagte. Hinzu kommt noch der fast doppelt so hohe Aufwand für das flüssige Eisen. Beim Verdrängungsverfahren vermischt sich zudem stets das Kerneisen mit dem verdrängten Schaleneisen, und diese Mischeisenmenge ist nur unter Einschränkungen wieder verwendbar.

In der US-PS 6,089,309 wird die Herstellung von Gradientenwerkstoffen in einem kontinuierlichen Kokillenguss aus zwei in einer Kokille miteinander vergossenen Legierungen beschrieben. Im Strang wird quer zur Strangrichtung ein Temperaturfeld so eingestellt, dass eine starke atomare Diffusion im flüssigen Zustand und im hohen Temperaturbereich des festen Zustands stattfindet, um quer zum Strang eine kontinuierliche Änderung der Materialzusammensetzung zu erhalten. Das Verfahren wird unter anderem für die Herstellung von Stahl und Halbzeugen aus Fe-Basislegierungen vorgeschlagen.

Die US-PS 4,602,416 beschreibt eine Brechstange, die im kontinuierlichen Kokillenguss als Gradientenwerkstoff-Formkörper durch kontrollierte Erstarrung im Strang erhalten wurde. Die kontrollierte Erstarrung erfolgt durch entsprechende Einstellung der Bedingungen beim Abzug des Stangenmaterials von der Kokille. Gegossen wird eine Stahllegierung mit hohem Kohlenstoff- und hohem Carbid-Gehalt.

Aus der EP 0 365 757 A2 ist ein Verfahren zur Herstellung von Einzelnocken aus Gusswerkstoff für aufgebaute Nockenwellen bekannt, bei dem eine Stange mit dem Querschnitt einer Nocke im Stranggussverfahren endkonturnah gegossen wird und von der erstarrten Stange die einzelnen Nocken abgetrennt werden.

Es ist eine Aufgabe der Erfindung, Walzenkörper von Walzen zur Behandlung bahnförmiger Materialien für die ein Gradient in Bezug auf eine mechanische und/oder physikalische Materialeigenschaft vorteilhaft ist, und ein Verfahren zur preiswerten Herstellung solcher Walzenkörper zu schaffen.

Die Aufgabe wird durch die Ansprüche 1 und 8 gelöst. Bevorzugte Ausgestaltungen und Weiterbildungen werden durch die abhängigen Ansprüche beschrieben.

Die Erfindung hat erkannt, dass der kontinuierliche Kokillenguss für eine preiswerte Herstellung von Formkörpern mit einem Eigenschaftsgradienten geeignet ist. Der Formkörper erhält im kontinuierlichen Guss seine Endform ohne nachgeschaltete Umformprozesse. Als Formkörper im Sinne der Erfindung wird insbesondere kein Halbzeug verstanden, das zur Herstellung eines Formkörpers erst noch plastisch umgeformt werden muss. Eine materialabtragende Bearbeitung nach dem Guss soll jedoch nicht ausgeschlossen sein. Der Gradientenwerkstoff-Formkörper der Erfindung kann sogar mit einer Materialzugabe gegossen und nach dem Guss unmittelbar einer gegebenenfalls noch erforderlichen materialabnehmenden Bearbeitung, beispielsweise Polier-, Schleif-, Dreh-, Fräs- und/oder Bohrvorgängen, unterzogen werden, um einen Walzenkörper für eine bahnbearbeitende Maschine zu erhalten. Vorteilhafterweise können aus einem einzigen Strang in die Endform gegossene Walzenkörper in gleichen oder auch in unterschiedlichen Längen erhalten werden. Durch Ablängen kann noch während des Gusses dem Bedarf, insbesondere den Kundenwünschen, flexibel Rechnung getragen werden, indem der Strang auf die für den Walzenkörper erforderliche Länge abgelängt wird. Ein späteres Ablängen soll jedoch nicht ausgeschlossen sein.

Eine materialabnehmende Oberflächennachbearbeitung nach dem Guss wird vorteilhafter Weise nur für eine Einstellung einer vorgegebenen Oberflächengüte vorgenommen, die für den Walzenkörper gefordert wird. Die vorgegebene Oberflächegüte kann insbesondere die Oberflächenrauhigkeit sein. Ebenso kann auf eine vorgegebene Benetzbarkeit der Oberfläche des Walzenkörpers gearbeitet werden, um die Oberfläche beispielsweise für einen nachfolgenden Beschichtungsvorgang mit einem Beschichtungswerkstoff zu präparieren. Eine materialabnehmende Nachbearbeitung, falls eine solche überhaupt erforderlich ist, dient bevorzugter Weise der Einhaltung einer vorgegebenen Rautiefe. Gegebenenfalls kann eine materialabnehmende Bearbeitung nach dem Guss jedoch dazu dienen, eventuelle Formfehler, die sich aus dem Guss ergeben können, d.h. verfahrensimmanente Formfehler, zu beseitigen. So kann der unmittelbar durch den Guss erhaltene Formkörper geringfügig krumm sein, eine Bauchigkeit oder mehrere Einzüge bzw. Einschnürungen aufweisen, die durch einen Abdrehvorgang oder falls die Formfehler sehr klein sind, durch Schleifen beseitigt werden. In diesem Sinne wird nach der Erfindung unmittelbar aus dem Guss ein endkonturnaher Walzenkörper erhalten. Vorzugsweise ist der Gussformkörper derart endkonturnah, dass eine materialabnehmende Oberflächenbearbeitung nur noch mit der Maßgabe durchzuführen ist, dass eine vorgegebene Oberflächengüte, beispielsweise die Rautiefe, eingestellt wird. Der Formkörper weist im Ergebnis alle Werkstoffeigenschaften und alle Geometrieeigenschaften, vorzugsweise bis auf die für den Walzenkörper geltenden Toleranzen, auf. Nach der Erfindung wird der kontinuierliche Kokillenguss somit für Walzenkörper nutzbar gemacht, die bislang im statischen Kokillenguss erhalten wurden, während der kontinuierliche Guss bislang lediglich zur Herstellung von Halbzeugen und stets mit dem Bestreben der insgesamt homogenen Gefügestruktur verwendet wurde.

In bevorzugten Ausführungen zielt die Erfindung darauf ab, eine in Bezug auf die Gradienteneigenschaft zumindest gleichwertige, vorzugsweise sogar überlegene Alternative für solche Walzenkörper zu schaffen, die bislang nur statisch gegossen werden. Besonders bevorzugte Ausführungsbeispiele sind Walzenkörper für Kalander für die Papierherstellung. Solche Walzenkörper sind vorteilhafterweise spanend gut bearbeitbar. Andererseits müssen die Walzenkörper über eine verschleißfeste Oberfläche verfügen, um Ihre eigentliche Funktion als Einwirkkörper erfüllen zu können. So hat die Erfindung insbesondere auch einen Schalenhartguss von Walzenkörpern im Stranggießverfahren zum Gegenstand.

Indem eine metallische Basisschmelze derart legiert ist, dass sie bei entsprechender Temperierung bei dem Gießen außerhalb des thermodynamischen Gleichgewichts unter Bildung einer oder mehrerer Ausscheidungsphasen erstarrt, kann ein Gradientenwerkstoff-Formkörper aus einer einzigen Ausgangsschmelze hergestellt werden. Ein aufwendiges Gießen aus mehreren Ausgangsschmelzen unterschiedlicher Zusammensetzung ist nicht erforderlich, soll aber nicht ausgeschlossen werden.

Eine bevorzugte Anwendung für das Umgießen eines Fremdkerns ist die Herstellung eines faserverstärkten Verbundformkörpers. Beispielsweise kann solch ein Verbundformkörper mit einem gewickelten Al-B-Kern gebildet werden, der im kontinuierlichen Kokillenguss umgossen wird, vorzugsweise mit dem im Guss gebildeten Gradienten.

Im Vergleich zum statischen Guss ist ein Gusskörper bei einem kontinuierlichen Kokillenguss einer weitaus intensiveren Temperierung, insbesondere einer stärkeren Unterkühlung, zugänglich. Ein Kühlmedium kann unmittelbar auf den sich im Strang bewegenden Gusskörper wirken. Die Kühlung außerhalb der Kokille ermöglicht eine intensive Schroffabkühlung im äußeren Bereich des Strangs. Durch eine intensive Kühlung bei der Verfestigung des Gusskörpers vorzugsweise unmittelbar hinter der Kokille wird eine feindisperse Verteilung der Ausscheidungsphase oder der mehreren Ausscheidungsphasen erzielt. Im Gegensatz zu den herkömmlichen Verfahren des kontinuierlichen Kokillengusses wird die thermische Energie des Gusskörpers in Verbindung mit der äußeren Zwangskühlung ausgenutzt, um im Gusskörper das von außen nach innen kontinuierlich sich ändernde Gefüge einzustellen. Gefügevariationen aufgrund von Ausscheidungen versucht man jedoch im traditionellen Strangguss zu verhindern oder, wo dies nicht gelingt, durch nachträgliche Wärmebehandlung wieder zu kompensieren.

Eine nachträgliche Wärmebehandlung des erfindungsgemäß erhaltenen Gusskörpers muss nicht vorgenommen werden, kann jedoch zusätzlich vorgesehen sein. So kann die Matrix des Gusskörpers durch nachträgliches Anwärmen und dadurch ermöglichte Diffusionsvorgänge konditioniert werden, um in der Gusskörperschale einen Gefügezustand herzustellen, der näher am thermodynamischen Gleichgewicht liegt als unmittelbar nach dem Guss. Bei dem Guss beispielsweise aus einer kohlenstoffhaltigen Fe-Basisschmelze werden die Carbide hierbei noch feiner in der Schale verteilt, um in diesem Zustand durch nochmalige Schroffabkühlung konserviert zu werden. Die für ein nachträgliches Anwärmen erforderliche Energie kann aufgrund der durch die Erfindung bereits vorliegenden, vorteilhaften Gefügeausbildung jedoch gering gehalten werden.

In bevorzugten Ausführungsbeispielen ist ein Kern des Formkörpers im thermodynamischen Gleichgewicht erstarrt. Der Gradient stellt sich bevorzugt in einem Übergangsbereich zwischen dem Kern und der Schale ein. Ein Walzenkörper für die Bearbeitung von bahnförmigen Materialien kann in der gleichen oder einer ähnlichen Gefügestruktur wie bei den für solche Körper bekannten statischen Gießverfahren erhalten werden. Allerdings können bei dem erfindungsgemäß kontinuierlichen Gießen deutlich höhere Wärmeabführraten an der Oberfläche des Gusskörpers als bei einem statischen Gießen und dadurch eine besonders feine Körnigkeit in der Schale eingestellt werden.

Die wenigstens eine Basisschmelze kann eine Al-, Ti-, Ni- oder Cu-Basislegierung sein. Bevorzugt handelt es sich um eine Fe-Basislegierung. Obgleich dem Basiselement grundsätzlich nur ein Legierungselement zulegiert sein kann, wird die Basisschmelze jedoch bevorzugt mit wenigstens zwei Legierungselementen gebildet, wobei jedes zulegierte Element in der Basisschmelze einen Anteil aufweist, der bis höchstens zum nächstgelegenen ternären Eutektikum reicht. Dies gilt auch bei Zulegierung von mehr als zwei Legierungselementen, wobei C als Legierungselement gezählt wird.

Die wenigstens eine Basisschmelze ist vorzugsweise eine Gusslegierung, d.h. eine Legierung von Metallen, bei der die endgültige Werkstückform von gegebenenfalls vorzunehmenden relativ geringen Nachbearbeitungen abgesehen dadurch erhalten wird, dass die Legierung im flüssigen Zustand in eine geeignete Gießform gefüllt wird, wie dies beim statischen Formguss der Fall ist. Die Gusslegierung weist gute Gießeigenschaften auf. Dieser Forderung kommen thermodynamisch unterkühlbare und somit metastabil abschreckbare Legierungen am Besten nach, die daher bevorzugte Gusslegierungen für erfindungsgemäße Gradientenwerkstoffe sind. Auch eutektisch zusammengesetzte Legierungen sind bevorzugte Gradientenwerkstoffe, insbesondere für Formkörper, bei denen besonders feinkörnige Gefüge bis in den Kern des abgegossenen Bauteils gefordert werden. Demgegenüber wird der kontinuierliche Guss bislang bei Knetlegierungen angewendet, und es erfolgt die eigentliche Formgebung zu Halbzeugformen wie Stangen, Profilen und Blechen durch eine anschließende Warmverformung und/oder mechanische Bearbeitung, so dass man dort im Gegensatz zu einem Formguss nur von einem Rohguss sprechen kann. Die Gusslegierung der Erfindung ist in noch bevorzugterer Ausführung gegenüber einer typischen Gusslegierung so abgewandelt, dass die Bildung von Ausscheidungen begünstigt wird. Ein bevorzugtes Legierungselement für jedes der Basismetalle ist Zr als starker Glasbildner. Für Al kommt insbesondere Si als Legierungselement in Frage, bevorzugt in Kombination mit Zr. Cu-Basislegierungen enthalten besonders bevorzugt als Legierungselement eines oder mehrere der Elemente Zr, B und Ti. Im Falle eines einzustellenden Härtegradienten sind Fe-Basislegierungen so legiert, dass im kontinuierlichen Guss die Schale in Hartguss unlegiert oder legiert gebildet wird, wobei die Elemente Cr und/oder Mo bevorzugte Legierungselemente für Hartguss legiert sind.

Eine besonders bevorzugte Fe-Basisschmelze ist gegenüber einem typischen Gusseisen vorzugsweise untersiliziert und weist einen Siliziumgehalt von wenigstens 0.1 und höchstens 1.2 Gewichts-%, vorzugsweise höchstens 0.8%, auf. Im übrigen entspricht die Legierung Gusseisenlegierungen. Der Siliziumgehalt der Fe-Basisschmelze ist vorzugsweise umso höher, je höher die Abkühlrate bzw. Abkühlgeschwindigkeit des Gusskörpers ist. Hieraus folgt auch, dass der Siliziumgehalt vorteilhafterweise in Abhängigkeit von dem Querschnitt des unmittelbar aus dem kontinuierlichen Gießen erhaltenen Gusskörpers gewählt wird. Bei einem Gusskörper mit beispielsweise kreiszylindrischem Querschnitt wird der Siliziumgehalt der Basisschmelze mit zunehmendem Durchmesser innerhalb des genannten Bereichs verringert. Bei nicht kreiszylindrischen Querschnitten gilt dies analog.

An Kohlenstoff ist eine Fe-Basisschmelze vorzugsweise übersättigt, wobei der Kohlenstoffgehalt von 0.2 bis höchstens 5 Gewichts-%, vorzugsweise höchstens 4%, reicht. Die Schmelze kann mit Vorteil auch zusätzlich zur Kohlenstoffübersättigung an einem anderen Legierungselement übersättigt sein. Die Kohlenstoffübersättigung und Untersilizierung können je einzeln zur Anwendung gelangen, sind aber in Kombination besonders vorteilhaft für die Ausscheidung von Carbiden in der Schale bei gleichzeitig stabiler Erstarrung in einem Kernbereich des Gusskörpers.

Eine ebenfalls bevorzugte Fe-Basisschmelze wird durch eine Werkzeugstahllegierung mit einem C-Gehalt von wenigstens 0.8 und höchstens 1.5 Gewichts-%, einem Cr-Gehalt von wenigstens 5 und höchstens 12 Gewichts% und wenigstens einem der Primärcarbidbildner V, Mo und W gebildet. Wird nur einer der Primärcarbidbildner zulegiert, so ist im Falle von V der V-Gehalt wenigstens 5 und höchstens 10 Gewichts-%, im Falle von Mo der Mo-Gehalt wenigstens 0.5 und höchstens 1.5 Gewichts-%, und der W-Gehalt im Falle von W beträgt höchstens 1 Gewichts-%. Bei Zulegierung einer Kombination von Primärcarbidbildnern können die Untergrenzen pro Legierungselement auch unterschritten werden. Die Gehalte an C und den Primärcarbidbildnern werden innerhalb der angegebenen Grenzen so gewählt, dass der Kohlenstoff durch den oder die mehreren Primärcarbidbildner durch Carbidbildung aufgebraucht wird. Das Legierungselement Cr fängt die Toleranz an C, d.h. die letztlich nicht gänzlich zu vermeidende Ungenauigkeit der Zugabe an C, durch Chromcarbidbildung auf. Gegebenenfalls können auch noch Zr und/oder Y Legierungsbestandteile sein. Si weist die Werkzeugstahllegierung vorzugsweise nicht auf. Der Formkörper weist den genannten C-Gehalt und gegebenenfalls auch die Gehalte an den weiteren Legierungselementen im Querschnitt wegen des Gradienten im Mittel auf.

Bevorzugte Gradientenwerkstoff-Formkörper, die im kontinuierlichen Kokillenguss aus der Werkzeugstahllegierung erhalten werden, sind Walzenkörper zum Walzen von Folien bzw. Walzenkörper für Folienkalander, insbesondere für hochfeste, gefüllte Kunststofffolien.

Eine weitere bevorzugte Anwendung der Erfindung ist die Herstellung von Walzenkörpern, mit einem über die Walzenkörperlänge definierten Elastizitätsmodul (Young's modulus), im folgenden als E-Modul abgekürzt. So kann für einen Walzenkörper aus Werkzeugstahl für einen Folienkalender ein über die gesamte Walzenkörperlänge konstanter E-Modul von beispielsweise 210 GPa eingestellt werden. Die Einstellung eines definierten E-Moduls kann ebenso auch bei Walzenkörpern aus Gusseisen und grundsätzlich bei allen erfindungsgemäßen Gradientenwerkstoff-Formkörpern eingesetzt werden. Der kontinuierliche Kokillenguss ermöglicht auch die kontrollierte Variation des E-Moduls über die Formkörperlänge. Beispielsweise kann durch solch eine gezielte E-Modul-Einstellung im Strangguss die radiale Steifigkeit eines Walzenkörpers für einen Kalander, beispielsweise einen Papierkalander, in axialer Richtung so eingestellt werden, dass ein Spalt, der zwischen zwei abwälzenden Walzenkörpern für die Bahnbehandlung gebildet wird, in axialer Richtung eine konstante Spaltbreite aufweist. Der im Lastfall ohne solch eine Kompensation zu erwartenden Variation der Spaltbreite wird somit bereits im Guss durch entsprechende Variation des E-Moduls in axialer Richtung Rechnung getragen.

Beim Guss auf E-Modul werden Verfahrensparameter des kontinuierlichen Kokillengusses, wie insbesondere Strangabziehgeschwindigkeit und Kühlung der Strangoberfläche, unter der Maßgabe der E-Modul-Einstellung gewählt. Zur Einstellung des E-Moduls kommt vorzugsweise ein geregeltes Gießverfahren zum Einsatz. Der E-Modul wird während des Gießens indirekt ermittelt, beispielsweise mittels Ultraschallmessung und/oder Magnetostriktionsmessung am Strang während der Erstarrung. Im Falle einer Ultraschallmessung wird durch Bestimmung der Schallgeschwindigkeit der E-Modul ermittelt. Die Schallgeschwindigkeit bildet in diesem Falle die Regelgröße der Regelung für das Gießverfahren.

Der Kernbereich des Gusskörpers kann vollzylindrisch oder hohlzylindrisch sein. Das kontinuierliche Gießen eines hohlzylindrischen Gusskörpers hat den Vorteil, dass ein Innenlunkerproblem nicht entsteht.

In bevorzugten Ausführungen wird ein zylindrischer Gusskörper dadurch erhalten, dass eine Basislegierung, beispielsweise eine Fe-Basislegierung mit einem bestimmten Kohlenstoffgehalt und einem bestimmten Siliziumgehalt und gegebenenfalls weiteren Legierungselementen, in einer Stranggießanlage zu einem kontinuierlichen, vorzugsweise geraden senkrechten, Strang vergossen wird.

Eine mittlere Abziehgeschwindigkeit des Strangs aus einer Stranggießkokille genügt vorzugsweise der Relation 10 ≤ vₘ ≤ 7 x 10⁷ x D^{-z}. Die mittlere Abziehgeschwindigkeit vₘ ergibt sich hieraus in mm/min. D ist der Außendurchmesser des Körpers in mm, und z ist ein dimensionsloser Faktor mit einem Wert aus dem Bereich zwischen 1,9 und 2,0. Für einen Voll- oder Hohlzylinder mit einem Außendurchmesser von beispielsweise 1000 mm gilt für die mittlere Abziehgeschwindigkeit: 10 mm/min ≤ vₘ ≤ 140 mm/min. Die metallurgische Länge ist vorzugsweise kleiner oder höchstens gleich 2/3 der Stranglänge.

Der Strang kann mit einer gleichmäßigen Geschwindigkeit aus der Stranggießkokille abgezogen werden. In diesem Fall ist eine momentane Abziehgeschwindigkeit konstant und gleich der mittleren Abziehgeschwindigkeit. Die momentane Abziehgeschwindigkeit kann jedoch schwanken, wobei die Schwankungen bzw. Änderungen der momentanen Abziehgeschwindigkeit periodisch sind. Innerhalb der Periodizität kann die momentane Abziehgeschwindigkeit sogar Null sein, wobei die sich ergebenden Stillstandsphasen jeweils nicht länger als 5 Sekunden sind.

Durch die Erfindung kann auf einen umfangreichen und teueren Kokillenpark verzichtet werden. Es muss ferner lediglich so viel flüssige Legierung bereitgestellt werden, wie für die Länge des herzustellenden Formkörpers notwendig ist.

Bei einer geringen mittleren Abziehgeschwindigkeit kann die Unterkühlung des Strangs während des Abziehens besonders gut auf den gewünschten Gradienten angepasst werden. Die Einwirkmöglichkeiten und die Intensität sind gegenüber dem statischen Guss erheblich erweitert. Durch eine Steuerung der Abziehgeschwindigkeit und einer Kühlung des Strangs wird der Erstarrungsprozess im Strang gezielt in Bezug auf den gewünschten Gradienten beeinflusst. Die Dicke und die Gleichmäßigkeit der Schalenbildung sind so steuerbar. Die Feinkörnigkeit des Gefüges wird verbessert und damit auch die Festigkeit und Härte der Oberfläche.

Mit wirksamen Abschreckmedien an der Oberfläche des Strangs können die Unterkühlung, Keimbildung und Kristallisation der Schmelze so beeinflusst werden, dass Legierungen weit außerhalb des thermodynamischen Gleichgewichts entstehen. Es können somit mechanische und physikalische Eigenschaften, wie beispielsweise die Härte, Zugfestigkeit, Wärmeleitfähigkeit, das mechanische Dämpfungsverhalten und/oder das Wärmespeichervermögen, erreicht werden, die bei einem Kokillenguss und einem Schleuderguss nicht oder nur mit wesentlich höherem technischen Aufwand erzielbar sind. Dies ist für die Gebrauchseigenschaften sowie die Verschleiß- und Korrosionsbeständigkeit von Vorteil.

Die Erfindung erlaubt die gezielte Herstellung eines mehrphasigen Gradientenwerkstoffs mit einem kontinuierlichen, aber dennoch definierten Übergang zwischen einer harten Schale und einem demgegenüber weicheren Kern aus einer einzigen Basislegierung. Die Erfindung erlaubt insbesondere eine gezielte Herstellung eines bi-metallischen Körpers durch eine metastabil erstarrend legierte Basisschmelze.

Ein bevorzugtes Ausführungsbeispiel der Erfindung wird nachfolgend anhand der Figur erläutert. Die dabei offenbarten Merkmale bilden die beanspruchte Erfindung je einzeln und in Kombination weiter.

Figur 1 zeigt in schematischer Darstellung eine Stranggießanlage zur Herstellung eines in Schalenhartguss ausgeführten zylindrischen Formkörpers.

In eine Warmhalteeinrichtung 1 der Stranggießanlage ist eine flüssige Eisenlegierung mit einem Kohlenstoffgehalt aus dem Bereich zwischen 2 und 5 Gewichts-% und einem Siliziumgehalt aus dem Bereich zwischen 0.2 und 1.2 Gewichts-%, vorzugsweise 0.2 und 0.6%, bezogen auf die Legierungsgesamtmasse, aufgenommen. Unter der Warmhalteeinrichtung 1 ist eine Stranggießkokille 2 angeordnet. Unter der Kokille 2 befindet sich eine Absenkvorrichtung 10 mit einer absenkbaren Plattform 3. Zwischen der Kokille 2 und der Plattform 3 ist um den Strang 4 eine Kühleinrichtung 5 oder sind gegebenenfalls mehrere Kühleinrichtungen angeordnet. Die Kühleinrichtung bzw. Kühleinrichtungen 5 weist bzw. weisen Blasdüsen für ein Kühlgas und/oder Spritzdüsen für eine Kühlflüssigkeit auf.

Die flüssige Eisenlegierung wird aus der Warmhalteeinrichtung 1 der Kokille 2 zugeführt. Die Schmelze erstarrt an der Oberfläche in einer dünnen Stützhaut in der gekühlten Kokille 2. Nach der Kokille 2 durchläuft der derart stabilisierte Strang 4 die Kühleinrichtung 5 und wird gesteuert abgekühlt, nachdem er aus dem Wirkungsbereich der Kokille 2 abgesenkt worden ist. Die Zwangskühlung beginnt nah bei der Kokille, vorzugsweise unmittelbar hinter dem Kokillenauslass.

Bei dem Durchziehen durch die Kühleinrichtung 5 wird eine Schroffabkühlung durchgeführt, bei welcher innerhalb einer äußeren Schale des Strangs und späteren Formkörpers in feindisperser Verteilung Carbide ausgeschieden und das feinkörnige Gefüge eingeschreckt wird. Radial unter der derart gebildeten, harten Schale erfolgt die Erstarrung stabil, d.h. es bildet sich die thermodynamisch stabile Graphitphase. Auf diese Weise entsteht ein Rohling mit einem Graugusskern und einer weiß erstarrten Schale, der nach dem Guss in gleicher Weise wie die durch die statischen Gießverfahren erhaltenen Rohlinge bearbeitet wird, um beispielsweise einen Walzenkörper für die Behandlung eines bahnförmigen Materials oder einen Mahlkörper zu erhalten.

Der Strang 4 ruht auf der Plattform 3. Durch Absenken der Plattform 3 innerhalb der Absenkvorrichtung 10 wird der Strang 4 aus der Kokille 2 abgezogen. Die Abziehgeschwindigkeit v des Strangs 4, d.h. die Geschwindigkeit, mit der der Strang 4 aus der Kokille 2 abgezogen und durch die Kühleinrichtung 5 geführt wird, ist gleich der Absenkgeschwindigkeit der Plattform 3.

Die Absenkvorrichtung 10 lagert und führt die Plattform 3. Die Plattform 3 ist vorzugsweise wie eine hydraulische Hebebühne ausgebildet.

Der Strang 4 kann im Falle eines kreiszylindrischen Strangs bei dem Gießen einer Fe-Basislegierung einen Durchmesser von bis zu 2000 mm haben. Beim kontinuierlichen Kokillenguss einer Cu-Basislegierung kann der Strangdurchmesser wegen der besseren Wärmeleitfähigkeit von Cu durchaus noch größer sein. Der Siliziumgehalt einer Fe-Basisschmelze wird in bevorzugten Ausführungsbeispielen mit dem Strangdurchmesser erhöht. Bei dünnen Strängen, von beispielsweise etwa 200 mm kann der Siliziumgehalt bis zu 0.7% betragen, während der Siliziumgehalt der Basisschmelze bei dickeren Strängen geringer sein sollte und bei einem Strangdurchmesser von etwa 2000 mm vorzugsweise bis auf 0.1% gesenkt wird. Durch die Untersilizierung wird die Gradientenbildung unterstützt.

Die außerhalb des thermodynamischen Gleichgewichts erstarrte äußere Schale ist vorzugsweise umso dicker, je größer der Durchmesser des Gusskörpers ist, nicht zuletzt um die bei größeren Durchmessern gewünschte größere Materialzugabe im Falle einer spanenden Nachbearbeitung der Oberfläche zu erhalten. Bei Durchmessern von 2000 mm beträgt die Dicke der Schreckschicht bei Walzenkörpern vorzugsweise etwa 100 mm. Für den Großteil der Formkörper beträgt die Dicke der Schreckschicht vorteilhafterweise zwischen 1% und 10% des Durchmessers des Gusskörpers, wobei die Dicke über den Umfang des Gusskörpers möglichst gleichmäßig eingestellt wird. Für besondere Verwendungen des Formkörpers kann die Dicke der Schreckschicht über den Umfang auch gezielt variiert werden.

Für das Stranggießen eines Hohlzylinders kann mit einem Kern oder mit einer Innenkokille gearbeitet werden. Wenn mit einem Kern gegossen wird, dann ist eine Ausgestaltung der Plattform in der Weise vorteilhaft, dass die Plattform mit der Unterseite des Kerns verbunden wird. Der Kern selbst wird dabei bevorzugt an einer Hebe- bzw. Absenkvorrichtung über der Kokille befestigt.

## Patentansprüche

1. Walzenkörper zur Bearbeitung eines bahnförmigen Materials, der als Gradientenwerkstoff-Formkörper mit einem Kern und einer äußeren Schale gebildet ist, wobei der Gradientenwerkstoff-Formkörper aus einer Metalllegierung, die in der Schale des Formkörpers außerhalb des thermodynamischen Gleichgewichts erstarrt ist, in einem kontinuierlichen Kokillenguss nicht als Halbzeug, sondern der Endkontur des Walzenkörpers nah erhalten wurde,
wobei die Metalllegierung in dem Kern stabil erstarrt und durch Schroffabkühlung in der Schale in ihr Kristallgitter eingeschreckt ist.

2. Walzenkörper nach Anspruch 1, **dadurch gekennzeichnet, dass** die Metalllegierung eine Gusslegierung ist.

3. Walzenkörper nach einem der vorhergehenden Ansprüche, **dadurch gekennzeichnet, dass** die Metalllegierung eine Fe-Basislegierung ist.

4. Walzenkörper nach einem der vorhergehenden Ansprüche, **dadurch gekennzeichnet, dass** die Metalllegierung eine Gusseisenlegierung ist.

5. Walzenkörper nach einem der vorhergehenden Ansprüche, **dadurch gekennzeichnet, dass** die äußere Schale eine Dicke aufweist, die zwischen 1% und 20% des mittleren Abstands der Schalenoberfläche von einer Mittellängsachse des Walzenkörpers beträgt.

6. Walzenkörper nach einem der vorhergehenden Ansprüche, **dadurch gekennzeichnet, dass** eine weiß erstarrte Fe-Basislegierung die Schale bildet.

7. Walzenkörper nach einem der vorhergehenden Ansprüche, **dadurch gekennzeichnet, dass** der Walzenkörper ein Verbundformkörper mit von der Metalllegierung umgossenen, sich in Längsrichtung des Walzenkörpers erstreckenden Fasern ist.

8. Verfahren zur Herstellung eines Walzenkörpers zur Bearbeitung eines bahnförmigen Materials, der als Gradientenwerkstoff-Formkörper mit einem Kern und einer äußeren Schale gebildet ist, wobei
a) der Walzenkörper aus wenigstens einer übersättigt legierten Metallschmelze in einem kontinuierlichen Kokillenguss in seine Endform gegossen wird,
b) die Metallschmelze bei dem Gießen von außen gekühlt wird, so dass sie in einer äußeren Schale, welche die äußere Formkörperschale bildet, außerhalb des thermodynamischen Gleichgewichts erstarrt,
c) die Metallschmelze in ihrer äußeren Schale durch intensive Schroffabkühlung in ihr Kristallgitter eingeschreckt wird
d) und in einem von der äußeren Schale umgebenen Kern, der den Formkörperkern bildet, stabil erstarrt.

9. Verfahren nach dem vorhergehenden Anspruch, **dadurch gekennzeichnet, dass** der Formkörper in einem senkrechten Strang gegossen wird.

10. Verfahren nach einem der vorhergehenden Ansprüche, **dadurch gekennzeichnet, dass** die Metallschmelze mit einem Basismetall und wenigstens zwei Legierungselementen gebildet wird, wobei die Legierungselemente je in einem Anteil zulegiert sind, der bis höchstens zum nächstgelegenen ternären Eutektikum reicht.

11. Verfahren nach einem der vorhergehenden Ansprüche, **dadurch gekennzeichnet, dass** das Basismetall Al, Ti, Fe, Ni oder Cu ist und die Legierungselemente zu der Gruppe umfassend B, C, Si, P, S, Ti, V, Cr, Mn, Ni, Cu, Co, Zr, Mo und W gehören.

12. Verfahren nach einem der vorhergehenden Ansprüche, **dadurch gekennzeichnet, dass** die Metallschmelze eine untersilizierte Fe-Basisschmelze ist mit einem Siliziumgehalt von wenigstens 0.1% und höchstens 1.2%.

13. Verfahren nach einem der vorhergehenden Ansprüche, **dadurch gekennzeichnet, dass** die Metallschmelze an Kohlenstoff übersättigt ist mit einem Kohlenstoffgehalt von wenigstens 0.2% bis höchstens 5%.

14. Verfahren nach einem der vorhergehenden Ansprüche, **dadurch gekennzeichnet, dass** das Verfahren ferner so durchgeführt wird, dass sich in Querschnitten des Formkörpers, vorzugsweise in allen Querschnitten des Formkörpers, ein über dem jeweiligen Querschnitt gemittelter, vorgegebener Elastizitäts-Modul einstellt.

15. Verfahren nach dem vorhergehenden Anspruch, **dadurch gekennzeichnet, dass** während des Gusses eine physikalische Kenngröße des Gusskörpers gemessen und als Regelgröße zu einer Verfahrensregelung zurückgeführt wird, wobei die physikalische Kenngröße so gewählt ist, dass aus ihr auf den sich einstellenden Elastizitäts-Modul geschlossen werden kann.

16. Verfahren nach einem der vorhergehenden Ansprüche, **dadurch gekennzeichnet, dass** die Metallschmelze in einer Stranggießanlage (1, 2, 5, 10) zu einem kontinuierlichen Strang (4) vergossen wird und eine mittlere Abziehgeschwindigkeit (vₘ) des Strangs (4) der Relation vₘ ≤ 7 x 10⁷ x D^{-z} genügt, wobei vₘ die mittlere Abziehgeschwindigkeit in mm/min, D der Außendurchmesser des Formkörpers in mm und z ein dimensionsloser Faktor mit einem Wert zwischen 1,9 und 2,0 ist.

17. Verfahren nach dem vorhergehenden Anspruch, **dadurch gekennzeichnet; dass** eine momentane Abziehgeschwindigkeit (v) periodisch geändert wird.

18. Verfahren nach dem vorhergehenden Anspruch, **dadurch gekennzeichnet, dass** sich ergebende Stillstandsphasen des Strangs (4) eine Dauer von höchstens 5 Sekunden aufweisen.

## Claims

1. A roll body for processing a web-shaped material, formed as a gradient material moulded body, comprising a core and an outer shell, said gradient material moulded body being provided close to a fmal contour of the roll body, and not as a semi-finished product, through continuous casting from a metal alloy solidified in said shell of the moulded body outside of thermodynamic equilibrium,
the metal alloy being solidified stably in the core and chilled in its crystal lattice in said shell by rapid cooling.

2. The roll body as set forth in claim 1, **characterised in that** said metal alloy is a casting alloy.

3. The roll body as set forth in any one of the preceding claims, **characterised in that** the metal alloy is an iron base alloy.

4. The roll body as set forth in any one of the preceding claims, **characterised in that** the metal alloy is a casting iron alloy.

5. The roll body as set forth in any one of the preceding claims, **characterised in that** the outer shell exhibits a thickness between 1% and 20 % of the mean distance between the surface of the shell and a central longitudinal axis of the moulded body.

6. The roll body as set forth in any one of the preceding claims, **characterised in that** a white-solidified iron base alloy forms the shell.

7. The roll body as set forth in any one of the preceding claims, **characterised in that** the roll body is a compound moulded body having fibres extending in the longitudinal direction of the roll body and cast-in by the metal alloy.

8. A method for manufacturing a roll body for processing a web-shaped material, formed as a gradient material moulded body comprising a core and an outer shell, wherein:
a) the moulded body is cast into its finished form in continuous casting from at least one metal molten mass which is alloyed supersaturated;
b) in the course of said casting, said metal molten mass is cooled from outside, such that it solidifies outside of thermodynamic equilibrium in an outer shell forming the outer shell of the moulded body;
c) the outer shell of the metal molten mass is chilled into its crystal lattice by rapid cooling;
d) and solidifies stably in a core surrounded by the outer shell and forming the core of the moulded body.

9. The method as set forth in the preceding claim, **characterised in that** the moulded body is cast in a vertical billet.

10. The method as set forth in any one of the preceding claims, **characterised in that** the metal molten mass is formed using a base metal and at least two alloying elements, wherein the alloying elements are each alloyed in a proportion which reaches at most to the nearest ternary eutectic.

11. The method as set forth in any one of the preceding claims, **characterised in that** the base metal is aluminium, titanium, iron, nickel or copper and the alloying elements belong to the group comprising boron, carbon, silicon, phosphorus, sulphur, titanium, vanadium, chromium, manganese, nickel, copper, cobalt, zirconium, molybdenum and tungsten.

12. The method as set forth in any one of the preceding claims, **characterised in that** the metal molten mass is a sub-siliconised iron base molten mass with a silicon content of at least 0.1% and at most 1.2%.

13. The method as set forth in any one of the preceding claims, **characterised in that** the metal molten mass is supersaturated with carbon, with a carbon content of at least 0.2% and at most 5%.

14. The method as set forth in any one of the preceding claims, **characterised in that** the method is furthermore carried out in such a way that a predetermined elasticity modulus is set in cross-sections of the moulded body, taken as a mean over the respective cross-section, and preferably in all cross-sections of the moulded body.

15. The method as set forth in the preceding claim, **characterised in that** a physical parameter of the casting body is measured during casting and fed back as a regulating variable to a method regulator, wherein the physical parameter is chosen such that the resultant elasticity modulus may be concluded from it.

16. The method as set forth in any one of the preceding claims, **characterised in that** the metal molten mass is cast into a continuous billet (4) in a device (1, 2, 5, 10) for continuous casting, and **in that** a mean withdrawal speed (vₘ) of the billet (4) fulfils the relation vₘ≤7 x 10⁷ x D^{-z}, wherein vₘ is the mean withdrawal speed in mm/min, D is the outer diameter of the moulded body in mm and z is a non-dimensional factor having a value between 1.9 and 2.0.

17. The method as set forth in the preceding claim, **characterised in that** an instantaneous withdrawal speed (v) is periodically changed.

18. The method as set forth in the preceding claim, **characterised in that** resultant stationary phases of the billet (4) have a duration of five seconds at most.

## Revendications

1. Corps de cylindre pour l'usinage d'un matériau en forme de bande, qui est formé sous la forme d'un corps profilé en matériau à gradient avec un noyau et une coquille extérieure, dans lequel le corps profilé en matériau à gradient a été obtenu à partir d'un alliage métallique qui s'est solidifié dans la coquille du corps profilé à l'extérieur de l'équilibre thermodynamique, en une coulée continue en coquille, non pas en tant que semi-produit, mais proche du contour définitif du corps de cylindre,
dans lequel l'alliage métallique se solidifie de façon stable dans le noyau et est durci dans son réseau cristallin par refroidissement brusque dans la coquille.

2. Corps de cylindre selon la revendication 1, **caractérisé en ce que** l'alliage métallique est un alliage de fonderie.

3. Corps de cylindre selon l'une des revendications précédentes, **caractérisé en ce que** l'alliage métallique est un alliage à base de fer.

4. Corps de cylindre selon l'une des revendications précédentes, **caractérisé en ce que** l'alliage métallique est un alliage de fonte de fer.

5. Corps de cylindre selon l'une des revendications précédentes, **caractérisé en ce que** la coquille extérieure présente une épaisseur qui est comprise entre 1% et 20% de la distance moyenne entre la surface de la coquille et l'axe médian longitudinal du corps de cylindre.

6. Corps de cylindre selon l'une des revendications précédentes, **caractérisé en ce qu'**un alliage à base de fer solidifié blanc forme la coquille.

7. Corps de cylindre selon l'une des revendications précédentes, **caractérisé en ce que** le corps de cylindre est un corps profilé composite avec des fibres enrobées par l'alliage métallique, s'étendant dans la direction longitudinale du corps de cylindre.

8. Procédé de fabrication d'un corps de cylindre pour l'usinage d'un matériau en forme de bande, qui est formé en tant que corps profilé en matériau à gradient avec un noyau et une coquille extérieure, dans lequel
a) le corps de cylindre est coulé dans sa forme définitive à partir d'au moins un métal fondu allié de manière sursaturée dans une coulée continue en coquille,
b) le métal fondu est refroidi de l'extérieur lors de la coulée, de sorte qu'il se solidifie à l'extérieur de l'équilibre thermodynamique dans une coquille extérieure qui forme la coquille extérieure du corps profilé,
c) le bain de métal est solidifié dans son réseau cristallin, dans sa coquille extérieure, par refroidissement brusque intense,
d) et dans un noyau entouré par la coquille extérieure, qui forme le noyau du corps profilé, il se solidifie de manière stable.

9. Procédé selon les revendications précédentes, **caractérisé en ce que** le corps profilé est coulé en une barre verticale.

10. Procédé selon l'une des revendications précédentes, **caractérisé en ce que** le métal fondu est formé avec un métal de base et au moins deux éléments d'alliage, les éléments d'alliage étant alliés ensemble chacun dans une proportion qui va au plus jusqu'au système eutectique ternaire le plus proche.

11. Procédé selon l'une des revendications précédentes, **caractérisé en ce que** le métal de base est Al, Ti, Fe, Ni ou Cu et les éléments d'alliage font partie du groupe comprenant B, C, Si, P, S, Ti, V, Cr, Mn, Ni, Cu, Co, Zr, Mo et W.

12. Procédé selon l'une des revendications précédentes, **caractérisé en ce que** le métal fondu est un bain à base de fer sous-silicé avec une teneur en silicium d'au moins 0,1% et au plus de 1,2%.

13. Procédé selon l'une des revendications précédentes, **caractérisé en ce que** le métal fondu est sursaturé en carbone avec une teneur en carbone d'au moins 0,2% à 5% au plus.

14. Procédé selon l'une des revendications précédentes, **caractérisé en ce que** le procédé est en outre mis en oeuvre de manière que dans des sections transversales du corps profilé, de préférence dans toutes les sections transversales du corps profilé, il s'établisse un module d'élasticité prédéfini, dont la moyenne est calculée sur la section transversale considérée.

15. Procédé selon la revendication précédente, **caractérisé en ce que** pendant la coulée on mesure une grandeur caractéristique physique du corps coulé et on la reconduit en tant que grandeur de régulation à une régulation du procédé, la grandeur caractéristique physique étant choisie de manière qu'à partir de celle-ci on puisse parvenir au module d'élasticité qui s'établit.

16. Procédé selon l'une des revendications précédentes, **caractérisé en ce que** le métal fondu est coulé dans une installation de coulée continue (1, 2 ; 5, 10) en une barre (4) continue, et une vitesse moyenne d'enlèvement (Vₘ) de la barre (4) satisfait à la relation (Vₘ < 7 x 10⁷ x D²), Vₘ étant la vitesse moyenne d'enlèvement en millimètres/minute, D le diamètre extérieur du corps profilé en millimètres et z un facteur sans dimension d'une valeur comprise entre 1,9 et 2,0.

17. Procédé selon la revendication précédente, **caractérisé en ce qu'**une vitesse d'enlèvement instantanée v est modifiée périodiquement.

18. Procédé selon la revendication précédente, **caractérisé en ce que** des phases d'arrêt se produisant de la barre (4) présentent une durée de 5 secondes au maximum.
